# FASCICULE DE BREVET EUROPEEN

(11) **EP 0 352 152 B1**
(45) Date de publication et mention de la délivrance du brevet: **12.05.1993**
(21) Numéro de dépôt: 89401788.8
(22) Date de dépôt: 23.06.1989
(51) Int. Cl.: G21K 4/00, H01J 29/38, H01J 9/12

(54) **Procédé de fabrication d'un scintillateur et scintillateur ainsi obtenu**
Herstellungsverfahren eines Szintillators und so erhaltener Szintillator
Method of manufacturing a scintillator, and scintillator so obtained

(30) Priorité: 22.07.1988 FR 8809938
(43) Date de publication de la demande: 24.01.1990
(73) Titulaire: THOMSON-CSF, 75008 Paris (FR)
(72) Inventeur: Vieux, Gérard, F-92045 Paris la Défence (FR); De Groot, Paul, F-92045 Paris la Défence (FR)
(74) Mandataire: Guérin, Michel

(56) Documents cités:
- EP-A- 0 215 699
- FR-A- 1 103 951
- FR-A- 2 462 020
- FR-A- 2 515 423

## Description

L'invention concerne un procédé de fabrication d'un scintillateur plus particulièrement destiné à l'écran d'entrée d'un tube intensificateur d'image radiologique. Elle concerne également un scintillateur obtenu par la mise en oeuvre d'un tel procédé.

Les tubes intensificateurs d'image radiologique sont bien connus dans la technique, ils permettent de transformer une image radiologique représentative de l'absorption des rayons X par la structure à représenter, en une image visible. De tels dispositifs sont très utilisés pour l'observation médicale. Un tube intensificateur d'image est constitué par un écran d'entrée, un système d'optique électronique et un écran d'observation. L'écran d'entrée comporte un scintillateur qui convertit les photons X en photons visibles. Ces photons visibles viennent ensuite frapper une photocathode, généralement constituée par un antimoniure alcalin. Ce dernier, ainsi excité, engendre un flux d'électrons. Ce flux est ensuite transmis par le système d'optique électronique qui focalise les électrons et les dirige sur un écran d'observation constitué d'un luminographe qui émet alors une lumière visible reconstituant l'image radiologique. Cette lumière peut ensuite être traitée, par exemple par un système de télévision, de cinéma, ou de photographie.

Le scintillateur de l'écran d'entrée est généralement constitué d'iodure de césium déposé par évaporation sous vide sur un substrat. Le substrat est généralement constitué par une calotte d'aluminium à profil sphérique ou hyperbolique. On dépose une épaisseur d'iodure de césium qui est généralement comprise entre 150 et 500 µm (microns). L'iodure de césium se dépose sous forme d'aiguilles de 5 à 10 µm (microns) de diamètre. Son indice de réfraction étant de 1,8, on bénéficie d'un certain effet de fibre optique qui minimise la diffusion latérale de la lumière au sein du matériau scintillateur. Un scintillateur de ce genre est par exemple décrit dans EP-A-0215699.

La résolution du tube dépend de la capacité des aiguilles d'iodure de césium à bien canaliser la lumière ; on a donc intérêt à réduire leur diamètre. Elle dépend aussi de l'épaisseur de la couche d'iodure de césium ; une augmentation d'épaisseur entraîne une détérioration de la résolution. En revanche, plus d'épaisseur d'iodure de césium est importante, plus les rayons X sont absorbés. Il faut donc trouver un compromis entre l'absorption des rayons X et la résolution.

Une demande de brevet français publiée avec le n° FR-A-2 515 423, propose de réaliser un scintillateur en faisant croître des colonnes d'iodure de césium sur des impuretés contenues dans un substrat métallique, après avoir dégagé ces impuretés par un procédé de décapage. Avec cette méthode on améliore la résolution, car on obtient des cristaux en forme d'aiguilles ayant des diamètres compris entre 0,5 µm et 10 µm.

L'invention propose un perfectionnement permettant de réduire encore le diamètre moyen des aiguilles d'iodure de césium.

Dans ce but l'invention concerne donc un procédé de fabrication d'un scintillateur consistant à créer dans la surface d'un métal (11), une structure alvéolée (15), réalisée dans l'oxyde du métal, puis à faire croître des aiguilles (13) de matériau scintillateur (12) sur ladite surface, caractérisé en ce que ladite structure alvéolée (15) est créée en soumettant ladite surface du métal à une anodisation électrochimique dans un milieu chimique ayant la propriété de dissoudre ledit oxyde.

On peut penser que le dépôt ultérieur de l'iodure de césium, par évaporation sous vide s'amorce sur les multiples aspérités qui sont créées par l'état de surface obtenu et qu'ainsi, des aiguilles plus fines peuvent croître en plus grand nombre sur une même surface du substrat.

Une solution pour obtenir cet état de surface alvéolé ou cette structure alvéolée, consiste à produire l'oxydation de la surface du substrat dans des conditions telles que la couche d'oxyde formée ait une telle structure alvéolée. Cette façon de procéder est particulièrement indiquée avec un substrat en aluminium qui est le plus couramment utilisé en tant que support d'une couche scintillatrice. L'alumine produit peut avoir une structure alvéolée si le traitement d'oxydation a lieu dans un milieu chimique ayant la propriété de dissoudre en même temps ledit oxyde. C'est notamment le cas si on soumet une face du substrat à une anodisation électrochimique, le bain d'anodisation contenant un acide ou tout autre produit ayant la propriété de dissoudre chimiquement l'oxyde. La structure alvéolée est le résultat des deux actions, c'est-à-dire d'une part la formation électrochimique de la couche d'oxyde et d'autre part sa propre dissolution, purement chimique, dans le bain d'anodisation. Pour l'alumine, on pourra prévoir un bain d'anodisation renfermant de l'acide phosphorique ou de l'acide sulfurique.

Cependant, l'invention vise tout processus ayant pour conséquence la production d'une couche alvéolée à la surface du substrat. Ainsi, une évaporation sous vide avec redéposition sur le substrat d'un élément quelconque peut donner lieu à un dépôt alvéolé si on pratique volontairement cette opération avec un vide limité, notamment compris entre 1 et 0,01 torr.

L'invention se rapporte également à tout scintillateur comportant un substrat en métal (11), dont la surface présente une structure alvéolée, réalisée dans l'oxyde du métal, sur laquelle est déposé un matériau scintillateur (12) sous forme d'aiguilles (13) sensiblement parallèles, caractérisé en ce que le scintillateur est fabriqué selon le procédé tel que décrit à la revendication 1.

L'invention sera mieux comprise et d'autres avantages de celle-ci apparaîtront plus clairement à la lumière de la description qui va suivre, donnée uniquement à titre d'exemple et faite en référence aux dessins annexés dans lesquels:
- la figure 1 représente schématiquement en coupe une partie d'un scintillateur selon l'art antérieur;
- la figure 2 représente schématiquement en coupe, à la même échelle que la figure 1, une partie d'un scintillateur selon l'invention;
- la figure 3 est une représentation très agrandie de la structure alvéolée du scintillateur conforme à l'invention; et
- la figure 4 illustre schématiquement un équipement permettant la mise en oeuvre de la phase essentiellement nouvelle d'un procédé de fabrication d'un tel scintillateur.

En se reportant à la figure 1, le scintillateur connu se compose essentiellement d'un substrat 11 en aluminium sur lequel on a fait croître une couche de matériau scintillateur 12 composé de la juxtaposition d'aiguilles 13a disposées côte-à-côte, sensiblement parallèles entre elles, et se dressant approximativement perpendiculaires à la surface du substrat. Le matériau scintillateur est ici de l'iodure de césium. Classiquement, ces aiguilles sont le résultat d'un processus d'évaporation sous vide de l'iodure de césium suivi de sa redéposition sur le substrat. Selon l'art antérieur représenté, le substrat en aluminium a subi un simple décapage en milieu acide ou alcalin. Avec l'état de surface résultant de ce décapage, les aiguilles se développent avec un diamètre moyen de 5 à 10 µm (microns).

Selon l'invention, schématisée à la figure 2, on retrouve le substrat 11 et la couche 12 de matériau scintillateur mais celle-ci est composée d'aiguilles 13b sensiblement plus fines que dans l'art antérieur. On attribue ce résultat avantageux au fait que ces aiguilles formées de la même façon que précédemment (évaporation et redéposition sous vide de l'iodure de césium) se sont développées sur une couche d'une structure alvéolée 15. Ici cette couche est en alumine résultant d'une oxydation en surface du substrat lui-même. Cette oxydation est réalisée suivant un processus particulier qui sera décrit plus loin.

La figure 3 montre que cette structure alvéolée 15 se caractérise, dans l'exemple décrit, par la présence de petites colonnes 18 en forme d'allumettes, dont le diamètre est compris entre 0,05 et 0,50 µm (500 et 5000 Ångstroms). Comme mentionné précédemment, on obtient ce résultat en formant la couche d'oxyde (ici l'alumine) dans un milieu ayant la propriété de dissoudre chimiquement l'oxyde. La couche d'alumine est donc partiellement détruite au fur et à mesure de sa formation, ce qui aboutit à la structure de la figure 3. C'est sur cette structure alvéolée que l'on fait croître ultérieurement la couche de matériau scintillateur, ce qui a pour conséquence la formation d'aiguilles plus fines.

Le traitement permettant d'obtenir la structure alvéolée est illustré à la figure 4. Le substrat 11 (dont une face est protégée provisoirement par un vernis) est connecté au pôle positif d'une source de courant 20 et forme ainsi une électrode d'un système d'anodisation électrochimique. Autrement dit, ce substrat, formant électrode, est plongé dans une solution électrochimique 21 propre à engendrer la formation d'une couche d'alumine. Le pôle négatif de la source de courant 20 est relié à une autre électrode 22 plongeant dans cette même solution. Cette dernière renferme un produit chimique attaquant l'oxyde au fur et à mesure de sa formation. Dans le cas de l'alumine, ce produit peut être de l'acide phosphorique ou de l'acide sulfurique.

A l'issue du processus d'anodisation, le substrat est placé dans une enceinte dans laquelle on fait le vide. On procède alors à l'évaporation de l'iodure de césium dans ladite enceinte, selon un processus connu, ce qui aboutit à la formation des aiguilles 13b représentées à la figure 2.

Il est clair que l'invention couvre de nombreuses variantes. En particulier, il est à noter que c'est l'état de surface alvéolé sur lequel on fait croître le matériau scintillateur qui est important pour la mise en oeuvre de l'invention et non pas la composition chimique de la couche alvéolée.

## Revendications

1. Procédé de fabrication d'un scintillateur consistant à créer dans la surface d'un métal (11), une structure alvéolée (15), réalisée dans l'oxyde du métal, puis à faire croître des aiguilles (13) de matériau scintillateur (12) sur ladite surface, caractérisé en ce que ladite structure alvéolée (15) est créée en soumettant ladite surface du métal à une anodisation électrochimique dans un milieu chimique ayant la propriété de dissoudre ledit oxyde.

2. Procédé de fabrication selon la revendication 1, caractérisé en ce que ledit métal (11) est de l'aluminium et en ce qu'on crée une couche d'alumine alvéolée (15) à ladite surface de métal.

3. Procédé de fabrication selon l'une des revendications précédentes, caractérisé en ce qu'on plonge ladite surface de métal (11) reliée à un générateur électrique (20) dans un bain d'anodisation contenant un acide ou autre produit ayant la propriété de dissoudre chimiquement ledit oxyde.

4. Scintillateur comportant un substrat en métal (11), dont la surface présente une structure alvéolée, réalisée dans l'oxyde du métal, sur laquelle est déposé un matériau scintillateur (12) sous forme d'aiguilles (13) sensiblement parallèles caractérisé en ce que le scintillateur est fabriqué selon le procédé tel que décrit à l'une des revendications 1 à 3.

5. Scintillateur selon la revendication 4, caractérisé en ce que ledit substrat est en aluminium et que sa face portant lesdites aiguilles de matériau scintillateur comporte une couche d'alumine alvéolée (15).

6. Scintillateur selon l'une des revendications 4 ou 5, caractérisé en ce que ledit matériau scintillateur est de l'iodure de césium.

## Patentansprüche

1. Verfahren zur Herstellung eines Scintillators, das darin besteht, in der Oberfläche eines Metalls (11) eine wabenförmige Struktur (15) bestehend aus dem Oxid des Metalls zu erzeugen und dann Nadeln (13) des Scintillatormaterials (12) auf dieser Oberfläche wachsen zu lassen, dadurch gekennzeichnet, daß die wabenförmige Struktur (15) dadurch erzeugt wird, daß die Oberfläche des Metalls einer elektrochemischen Anodisierung in einem chemischen Milieu unterworfen wird, das das Oxid auflösen kann.

2. Herstellungsverfahren nach Anspruch 1, dadurch gekennzeichnet, daß das Metall (11) Aluminium ist und daß eine wabenförmige Schicht (15) aus Aluminiumoxid auf der Metalloberfläche erzeugt wird.

3. Herstellungsverfahren nach einem der vorhergehenden Ansprüche, dadurch gekennzeichnet, daß man die Oberfläche aus Metall (11) an einen elektrischen Generator (20) anschließt und in ein Anodisierungsbad eintaucht, das eine Säure oder ein anderes Produkt enthält, welches das Oxid chemisch auflösen kann.

4. Scintillator mit einem Metallsubstrat (11), dessen Oberfläche eine wabenförmige Struktur besitzt und aus dem Oxid des Metalls besteht, wobei auf dieser Oberfläche ein Scintillatormaterial (12) in Form von im wesentlichen parallelen Nadeln (13) aufgebracht wird, dadurch gekennzeichnet, daß der Scintillator nach dem Verfahren gemäß einem der Ansprüche 1 bis 3 hergestellt ist.

5. Scintillator nach Anspruch 4, dadurch gekennzeichnet, daß das Substrat aus Aluminium ist und daß die die Nadeln des Scintillatormaterials aufweisende Seite eine wabenförmige Schicht aus Aluminiumoxid (15) enthält.

6. Scintillator nach einem der Ansprüche 4 oder 5, dadurch gekennzeichnet, daß das Scintillatormaterial Cäsiumiodid ist.

## Claims

1. A method for manufacturing a scintillator consisting in creating on a metal surface (11) a honeycomb structure (15) made from the oxide of said metal, and then in making pins (13) of scintillator material (12) to grow on said surface, characterized in that said honeycomb structure (15) is obtained by electrochemically anodizing said metal surface in a chemical medium, which is capable of dissolving said oxide.

2. A manufacturing method according to claim 1, characterized in that said metal (11) is aluminum and that a honeycomb layer (15) of alumina is created on said metal surface.

3. A manufacturing method according to one of the preceding claims, characterized in that said metal surface (11) is connected to an electric generator (20) and is immersed in an anodizing bath containing an acid or other product capable of chemically dissolving said oxide.

4. A scintillator comprising a metal substrate (11) whose surface presents a honeycomb structure and is realised from the oxide of said metal, a scintillator material (12) made of substantially parallel pins (13) being deposited thereon, characterized in that said scintillator is made according to the method as described in one of claims 1 to 3.

5. A scintillator according to claim 1, characterized in that said substrate is made of aluminum and that its surface supporting said pins of scintillator material comprises a honeycomb layer (15) of alumina.

6. A scintillator according to one of claims 4 or 5, characterized in that said scintillator material is caesium iodide.
